# EUROPÄISCHE PATENTSCHRIFT

(11) **EP 0 097 842 B1**
(45) Veröffentlichungstag und Bekanntmachung des Hinweises auf die Patenterteilung: **27.08.1986**
(21) Anmeldenummer: 83105497.8
(22) Anmeldetag: 03.06.1983
(51) Int. Cl.: C22B 11/04

(54) **Verfahren zur Gewinnung von Edelmetallen aus Lösungen**
Process for recovering noble metals from solutions
Procédé d'extraction de métaux précieux hors de solutions

(30) Priorität: 24.06.1982 DE 3223501
(43) Veröffentlichungstag der Anmeldung: 11.01.1984
(73) Patentinhaber: Degussa Aktiengesellschaft, 60311 Frankfurt (DE)
(72) Erfinder: Renner, Hermann, Dr. Dipl.-Chem., D-6520 Worms (DE); Kleiss, Karlheinz, D-6464 Linsengericht 2 (DE); Schlodder, Rainer, Dr. Dipl.-Chem., D-6458 Rodenbach (DE)

## Beschreibung

Die Erfindung betrifft ein Verfahren zur Gewinnung von Edelmetallen aus verdünnten wässrigen oder nichtwässrigen Lösungen, die Salze von Unedelmetallen und/oder andere schwerflüchtige anorganische oder organische Verbindungen enthalten. Zu den gewinnbaren Edelmetallen zählen Silber, Gold und die Platinmetalle.

In der chemischen Technologie der Edelmetalle fallen in vielen Bereichen wässrige und nichtwässrige Lösungen an, deren Edelmetallanteil unter möglichst weitgehender Abtrennung zusätzlich anwesender Ballaststoffe, wie Unedelmetallsalze, Neutralsalze oder schwerflüchtiger organischer Verbindungen, gewonnen werden müssen.

In manchen Fällen, wie bei einigen Verfahren der hydrometallurgischen Edelmetallgewinnung aus Erzen, deren Folgeprodukten oder aus Recyclingmaterialien, steht die Aufarbeitung solcher Lösungen im Mittelpunkt der Edelmetallgewinnungsprozesse. Des weiteren führt die nasschemische Scheidung der Edelmetalle (Pt, Pd, Rh, lr, Ru, Os, Au, Ag) untereinander und ihre Trennung von Unedelmetallen sowie die Edelmetallreinigung zu relativ stark verdünnten Abfallösungen, wie Mutterlaugen aus Fällungen und Kristallisationen oder Waschlösungen. Ihre Edelmetallanteile müssen wegen ihres hohen Werts wiedergewonnen werden. Schliesslich liefern zahlreiche chemische Prozesse, die mit Hilfe von Edelmetallen, z.B. in Form von Katalysatoren durchgeführt werden, edelmetallhaltige Abfallösungen unterschiedlichster Zusammensetzung. Die Rentabilität solcher Prozesse ist fast immer nur dann gegeben, wenn sie ein weitgehendes Recycling des eingesetzten Edelmetalls gestatten.

Nur in Ausnahmefällen, vor allem wenn die aufzuarbeitenden Lösungen sich nur aus Edelmetallverbindungen und einem nicht zu hoch siedenden Lösungsmittel zusammensetzen, führt eine einfache oder Vakuumdestillation zur Isolierung und ausreichender Konzentrierung der Edelmetalle. Beim Vorliegen von zusätzlichen Beimengungen, wie Unedelmetallsalzen, Neutralsalzen oder organischen, hochsiedenden Verbindungen, kann die Einführung der edelmetallhaltigen Abfallösungen in den Hüttenprozess einer Edelmetallhütte ein brauchbarer Aufarbeitungsweg sein. Alle Edelmetalle werden vollkommen von der flüssigen Bleischmelze aufgenommen, während alle anderen Bestandteile oder deren Folgeprodukte in das Abgas, in die Schlacke oder in die sulfidische Phase übergehen. Aus wässrigen oder mit Wasser mischbaren Lösungen können die gelösten Edelmetalle durch Reduktion in den elementaren Zustand ausgefällt und der an sich bekannten Weiterverarbeitung zugeführt werden. Diese Reduktion und damit die Gewinnung der Edelmetallkonzentrate kann mittels elektrischen Stroms, mittels unedler Metalle, wie Zink, Eisen oder Aluminium, oder mittels reduzierender Verbindungen, wie Hydrazin, oder Natriumboranat, durchgeführt werden. Diese Reduktionsmethode ist jedoch mit Mängeln behaftet, wie die oft unvollständige Ausfällung, das Einbringen zusätzlicher abwasserbelastender Metalle und die Mitreduktion des meist in beträchtlicher Menge anwesenden Kupfers, die Mitfällung von Hydroxiden unedler Metalle, sowie die Entstehung von entzündlichem Wasserstoffgas. Ausserdem lassen sich die Reduktionsreaktionen in der Regel nicht in organischen Lösungen durchführen. Für organische Lösungen, speziell für flüssige Abfälle aus homogenkatalytischen Prozessen der Oxo-Synthese, sind zur Überführung der darin enthaltenen, zum Teil hochverdünnter Edelmetalle in Konzentrate Verbrennungs- und Pyrolyseverfahren vorgeschlagen worden.

Diese Verfahren haben den Nachteil, dass leicht Luftverschmutzungen auftreten, der meist in diesen Lösungen enthaltene Phosphor in der Asche verbleibt und beim Aufarbeiten der Konzentrate zu Schwierigkeiten führen kann.

Speziell zur Wiedergewinnung von Rhodium aus Rückständen der Oxo-Synthese ist aus der DE-AS 2911193 ein Verfahren bekanntgeworden, bei dem die Rückstände mit Schwefel oder einer schwefelabspaltenden Verbindung umgesetzt werden und der sich bildende Niederschlag aufgearbeitet wird. Dieses Verfahren hat den Nachteil, dass es nicht in wässrigen Lösungen angewendet werden kann, der Schwefel meist zusätzliche, die Aufarbeitung störende Reaktionsprodukte bildet und oft in so grossen Mengen von den organischen Lösungsmitteln aufgenommen wird, dass er ihre Weiterverarbeitung behindert.

Es war daher Aufgabe der vorliegenden Erfindung, ein Verfahren zur Gewinnung von Edelmetallen aus verdünnten wässrigen und nichtwässrigen Lösungen zu finden, die Salze von Unedelmetallen und/oder andere schwerflüchtige anorganische oder organische Verbindungen enthalten, wobei das Verfahren leicht durchführbar, generelll einsetzbar und mit hoher Edelmetallausbeute arbeiten sollte, ohne dass es bei der Aufarbeitung der Konzentrate und der sonstigen Reaktionsprodukte zu Schwierigkeiten kommen durfte.

Diese Aufgabe wurde erfindungsgemäss dadurch gelöst, dass die Edelmetalle durch Zusatz von elementarem Tellur oder reduzierbaren Tellurverbindungen zur Lösung bei Temperaturen von 100 bis 250°C niedergeschlagen werden und der Niederschlag auf bekannte Weise aufgearbeitet wird. Die Zugabe des elementaren Tellurs bzw. der reduzierbaren Tellurverbindungen erfolgt vorteilhafterweise bei Temperaturen von 120 bis 200°C, wobei bei Lösungen mit niedrigen Siedepunkten der organischen Lösungsmittel und bei wässrigen Lösungen vorzugsweise in geschlossenen Druckbehältern gearbeitet wird. Allerdings ist es auch möglich, das niedrigsiedende Lösungsmittel z.B. auf dem Destillationsweg durch ein höhersiedendes zu ersetzen.

Überraschenderweise stellen elementares Tellur bzw. reduzierbare Tellurverbindungen im Gegensatz zu den bekannten Verfahren und im Gegensatz zu dem bekannten Schwefel und auch Selen Fällungsmittel für Edelmetalle aus verdünnten Lösungen dar, die durch hohe Effektivität hinsichtlich der Edelmetallausbeuten, durch die generelle Anwendbarkeit sowohl in wässrigen als auch in organischen Lösungen, sowie durch die ausgezeichnete Trennschärfe zwischen Edelmetallen und unedlen Elementen, zu denen hier auch das Kupfer gehört, sich auszeichnen.

Die entstehenden Niederschläge, die die Edelmetalle elementar oder in Form von Telluriden enthalten, können in bekannter Weise, z.B. durch Röstprozesse oder nasschemisch aufgearbeitet werden. Dabei kann das zurückgewonnene Tellur bzw. die tellurhaltige Fraktion stets erneut dem Fällungsprozess zugegeben werden, so dass der Tellurverbrauch, abgesehen von geringen Ausschleppungsverlusten sehr gering ist. Das Tellur stellt somit ein regenierbares Zementationsmittel dar. Tellur hat den weitern Vorteil, dass es von den organischen Abfallösungen, beispielsweise der Oxo-Synthese, praktisch nicht aufgenommen wird, so dass die von Edelmetall befreiten organischen Lösungsmittel gegebenenfalls bedenkenlos verbrannt werden können.

Selen kann für die Wiedergewinnung von Edelmetallen aus organischen Lösungen ebenfalls eingesetzt werden, doch besitzt es praktisch die gleichen Nachteile wie der bekannte Schwefel.

Das erfindungsgemässe Verfahren ist sowohl für wässrige Edelmetallösungen, die ausserdem noch weitere Kationen und Anionen enthalten können, wie Halogenide, Cyanide, Sulfate, Thiosulfate oder Phosphate, als auch für organische Lösungsmittel anwendbar, die beispielsweise Alkohole, Aldehyde, chlorierte Kohlenwasserstoffe oder phosphor-organische Verbindungen enthalten können.

Die Menge der Tellurzugabe richtet sich in erster Linie am Edelmetallgehalt der Lösungen. Sie kann durch einfache Versuche ermittelt werden.

Folgende Beispiele sollen das erfindungsgemässe Verfahren näher erläutern:
1. In einem 250 ml Becherglas werden 100 ml Sumpf aus der Oxo-Synthese, der 644 ppm Rhodium enthält, mit 0,5 g Tellur versetzt und unter Rühren 1 Stunde bei 150°C behandelt. Der Niederschlag wird abfiltriert und konventionell auf Rhodium aufgearbeitet.

Das Filtrat enthält nur noch 1 ppm Rhodium. Die Ausbeute an Rhodium beträgt mehr als 99 Gew.%.

Der Tellurgehalt im Filtrat beträgt 35 ppm.

2. In einem 10 Becherglas werden 7,51 Sumpf aus der Oxo-Synthese, der 165 ppm Rhodium enthält, mit 22,5 g Te versetzt und unter Rühren 3 Stunden bei 150°C behandelt. Der Niederschlag wird abfiltriert und konventionell auf Rhodium aufgearbeitet.

Das Filtrat enthält noch 2 ppm Rhodium. Die Ausbeute an Rhodium beträgt mehr als 98 Gew.%.

3. In einem 800 Reaktionsbehälter werden 700 Sumpf aus der Oxo-Synthese, der 160 ppm Rhodium enthält, mit 2,1 kg Tellur versetzt und unter Rühren bei 150°C behandelt. Der Niederschlag wird abfiltriert und konventionell auf Rhodium aufgearbeitet.

Das Filtrat enthält noch 2 ppm Rhodium. Die Ausbeute an Rhodium beträgtsomit98 Gew.%.

4. In einem 250 ml Becherglas werden 100 ml Sumpf aus der Oxo-Synthese, der 495 ppm Rhodium enthält, mit 0,5 g Tellur versetzt und unter Rühren 1 Stunde bei 200°C behandelt. Der Niederschlag wird abfiltriert und konventionell auf Rhodium aufgearbeitet.

Das Filtrat enthält noch 3 ppm Rhodium. Die Ausbeute an Rhodium beträgt mehr als 99 Gew.%.

5. 700 ml einer salzsauren, ammoniumchloridhaltigen Abfallösung aus der Platinscheidung werden in einem Druckbehälter nach Zugabe von 25 g Tellur 3 Stunden unter Rühren bei 150°C behandelt. Die Metallgehalte (mg/1) vor und nach der Behandlung zeigt folgende Tabelle:

6. 100 ml einer salzsauren ammoniumchloridhaltigen Abfallösung aus der Platinscheidung werden mit 100 ml Glykoll versetzt. Die wässrige Phase wird unter Aufheizen auf 150°C verdampft. Nach Zugabe von 5g Tellur wird 1 Stunde bei 150°C reagieren lassen.

Die Metallgehalte (mg/I) vor und nach der Behandlung zeigt folgende Tabelle:

7. 700 ml einer salzsauren, ammoniumchloridhaltigen Abfallösung aus der Platinscheidung werden mit Natronlauge abgestumpft und anschliessend in einem Druckbehälter nach Zugabe von 25 g Tellur 3 Stunden unter Rühren bei 150°C behandelt.

Die Metallgehalte (mg/I) vor und nach der Behandlung zeigt folgende Tabelle:

8. 700 ml einer salzsauren ammoniumchloridhaltigen Abfallösung aus der Platinscheidung werden mit Schwefeloxid gesättigt und in einem Druckreaktor nach Zugabe von 10 g Tellur 3 Stunden bei 150°C unter Rühren behandelt.

Die Metallgehalte (mg/I) vor und nach der Behandlung betrugen:

9. 700 ml einer salzsauren, NH₄CL-haltigen Abfallösung aus der Platinscheidung werden in einem Druckbehälter nach Zugabe von 40 g Tellur 3 Stunden bei 200°C behandelt. Die Metallgehalte (mg/I) vor und nach der Behandlung betrugen:

10. 700 ml einersilberhaltigen Fixierbad-Abfalllösung mit 4000 mg Ag/I werden in einem Druckbehälter mit 5 g Tellur versetzt und unter Rühren 3 Stunden bei 150°C behandelt.

Der Silbergehalt im Filtrat beträgt 1 mg/I.

## Patentansprüche

1. Verfahren zur Gewinnung von Edelmetallen aus verdünnten wässrigen oder nichtwässrigen Lösungen, die Salze von Unedelmetallen und/ oder andere schwerflüchtige anorganische oder organische Verbindungen enthalten, dadurch gekennzeichnet, dass die Edelmetalle durch Zusatz von elementarem Tellur, oder reduzierbaren Tellurverbindungen zur Lösung bei Temperaturen von 100 bis 250°C niedergeschlagen werden und der Niederschlag auf bekannte Weise aufgearbeitet wird.

2. Verfahren zur Gewinnung von Edelmetallen nach Anspruch 1, dadurch gekennzeichnet, dass die Zugabe des Tellurs oder der Tellurverbindungen bei Temperaturen von 120 bis 200°C erfolgt.

3. Verfahren zur Gewinnung von Edelmetallen nach Anspruch 1 und 2, dadurch gekennzeichnet, dass die Fällung bei Anwesenheit niedrigsiedender Lösungsmittel in einem geschlossenen Druckbehälter durchgeführt wird.

## Claims

1. A process for the recovery of noble metals from dilute aqueous or non-aqueous solutions, containing salts of non-noble metals and/or other difficultly volatile inorganic or organic compounds characterised in that the noble metals are precipitated by addition of elementary tellurium or reducible tellurium compounds to the solution at temperatures of from 100 to 250°C and the precipitate is worked up in known manner.

2. A process for the recovery of noble metals according to claim 1, characterised in that the tellurium or the tellurium compounds are added at temperatures of from 120 to 200°C.

3. A process for the recovery of noble metals according to claims 1 and 2, characterised in that precipitation is carried out in the presence of low- boiling solvents in a closed pressure vessel.

## Revendications

1. Procédé pour l'obtention de métaux précieux à partir de solutions aqueuses ou non aqueuses diluées qui contiennent des sels de métaux communs et/ou d'autres composés organiques ou minéraux volatils, caractérisé en ce que l'on précipite les métaux précieux par addition à la solution de tellure élémentaire ou de composés tellurés réductibles, à des températures de 100 à 250°C, et on achève de traiter le précipité de façon connue.

2. Procédé pour l'obtention de métaux précieux selon la revendication 1, caractérisé en ce que l'on effectue l'addition du tellure ou des composés tellurés à des températures de 120 à 200°C.

3. Procédé pour l'obtention de métaux précieux selon les revendications 1 et 2, caractérisé en ce que l'on effectue la précipitation dans un récipient clos sous pression en présence de solvants à bas point d'ébullition.
